# EUROPÄISCHE PATENTSCHRIFT

(11) **EP 0 153 512 B1**
(45) Veröffentlichungstag und Bekanntmachung des Hinweises auf die Patenterteilung: **20.12.1989**
(21) Anmeldenummer: 84201952.3
(22) Anmeldetag: 28.12.1984
(51) Int. Cl.: B22D 19/08, B22D 21/02, H01M 4/84, C25C 7/02

(54) **Verfahren zur Herstellung der homogenen Verbleiung der Träger für Anodenplatten**
Process for manufacturing a homogeneous solder joint for the carriers for anode plates
Procédé de fabrication d'un plombage homogène sur les porteurs de plaques d'anodes

(30) Priorität: 28.02.1984 DE 3407214
(43) Veröffentlichungstag der Anmeldung: 04.09.1985
(73) Patentinhaber: Röhr + Stolberg GmbH, D-47747 Krefeld (DE)
(72) Erfinder: Bringmann, Alfred, D-5180 Eschweiler (DE); Grau, Hans-Günter, D-5190 Stolberg (DE); Meier, Rolf, D-5020 Frechen (DE); Schmidt, Rudolf, D-5190 Stolberg (DE); Sandig, Hartmut, Dr., D-5190 Stolberg (DE)
(74) Vertreter: Rieger, Harald, Dr.

(56) Entgegenhaltungen:
- EP-A- 0 053 377
- FR-A- 1 181 142
- GB-A- 2 001 347
- US-A- 4 050 961
- PATENT ABSTRACTS OF JAPAN, Band 7, Nr. 203 (M-241)[1348], 8. September 1983; & JP-A-58 100 963 (SHINKOUBE DENKI K.K.) 15-06-1983

## Beschreibung

,Die Erfindung betrifft ein Verfahren zur Herstellung der homogenen Verbleiung eines vorzugsweise aus Kupfer bestehenden, verzinnten und mit reduzierender Flamme vorgewärmten Trägers für eine aus gewalztem Blei bzw. Bleilegierungen gebildete Anodenplatte für Elektrolyseanlagen, wobei der Träger in eine Gießform eingelegt und eine aus Blei bzw. Bleilegierung bestehende Schmelze am Träger angegossen wird. Die homogene Verbleiung der Träger für Anodenplatten dient dem Oberflächenschutz gegen den durch die Säuren des Elektrolysebades verursachten Korrosionsangriff. Der Bleiüberzug wird üblicherweise durch Aufschmelzen mittels einer Zwischenlegierung in der Weise mit dem Träger verbunden, daß nach dem Reinigen der zu verbleienden Oberflächen diese mit einer 15 bis 50 Jlm dicken Schicht verzinnt werden, um eine wirksame Verbindung des Bleiüberzugs mit dem Träger zu erzielen. Der verzinnte Träger wird anschließend vorgewärmt und das Blei mittels Gasbrenner, z.B. Schweiß- oder Lötbrenner, auf den zu beschichtenden Träger homogen aufgeschmolzen. Als Brenngas dient ein Gemisch aus Sauerstoff mit Erdgas oder mit Wasserstoff. Um eine Anreicherung des Sauerstoffs im Blei zu vermeiden, wird die Flamme reduzierend eingestellt. Sie wird so geführt, daß der Flammenkern die Schmelze durchdringt, wobei sich das Blei mit der Zinnschicht legiert. Beim Durchdringen des Flammenkerns durch die Schmelze werden Oxide und Fremdstoffe an die Oberfläche gespült und müssen von dort entfernt werden. Nach dem Fertigstellen des Bleiüberzuges müssen rauhe und unebene Stellen an der Oberfläche mit Hilfe der Brennerflamme geglättet werden. Die bei diesem Verfahren an der Oberfläche sich bildenden Risse, Löcher, Vorsprünge oder grobe Unebenheiten müssen durch entsprechende Nachbearbeitung beseitigt werden. Ebenso ist darauf zu achten, daß der Bleiüberzug porenfrei bleibt.

In der GB-A 2 001 347 ist eine Bleianode beschrieben, deren Träger aus mit Kupfer überzogenem Stahl besteht. Auf dem Kupferüberzug befindet sich eine Schicht aus Zinn oder Lötmaterial, auf die eine Bleischicht gegossen und mit der ein Bleiblech durch Löten oder Schweißen verbunden wird.

Es ist die Aufgabe der vorliegenden Erfindung, ein Verfahren zu schaffen, mit dem die Träger für die aus Blei bzw. Bleilegierungen bestehenden gewalzten Anodenplatten mit vergleichsweise geringem Aufwand mit einer homogenen Verbleiung einheitlicher Schichtdicke und frei von Fehlstellen und Poren sowie mit glatter Oberfläche in einem Arbeitsgang überzogen werden können.

Die Lösung dieser Aufgabe besteht darin, daß der Träger auf die Fließtemperatur des Zinns vorgewärmt und die Gießform mittels reduzierter Flamme vorgewärmt wird und daß die aus gewalztem Material bestehende Anodenplatte mit einem ihrer Randbereiche in den Blei- bzw. Bleilegierungsüberzug des Trägers miteingegossen wird.

Der Träger ist mit Ausnahme seiner Aufhängepunkte allseitig von der Bleischmelze umspült. Durch die homogene Verbleiung kann eine einheitliche Schichtdicke mit glatter Oberfläche, die fehstellen- und porenfrei ist, in einem Arbeitsgang hergestellt werden. Das üblicherweise angewendete Verschweißen der Anodenplatte mit der homogenen Verbleiung des Trägers entfällt.

Zweckmäßigerweise wird der verzinnte Träger im kalten Zustand mit einem entsprechenden Lötwasser, das eine desoxidierende Wirkung während der Vorwärmung des Trägers ausübt, benetzt. Die reduzierende Flamme verhindert eine erneute Oxidation des Zinns.

Die Anwendung des erfindungsgemäßen Verfahrens bietet sich besonders dann an, wenn die Träger der Anodenplatten mit einer kalziumhaltigen Bleilegierung homogen verbleit werden sollen, um dadurch beispielsweise den Einsatz von antimonhaltigen Bleilegierungen für die homogene Verbleiung wegen der Gefahr der Vergiftung des Elektrolyten durch Antimon zu vermeiden. Die Herstellung homogener Verbleiungen aus kalziumhaltigen Bleilegierungen mittels Gasbrennern ist äußerst schwierig und im Ergebnis technisch nicht befriedigend, weil kalziumhaltige Bleilegierungen die Eigenschaft haben, in Anwesenheit von Luft stark abzubrennen.

Dabei hat es sich als sinnvoll erwiesen, wenn der einzugießende Randbereich der Anodenplatte beim Eingießen einige Millimeter über der gegenüberliegenden Fläche des Trägers gehalten wird, und nach einem weiteren Merkmal der Erfindung der einzugießende Randbereich der Anodenplatte keilförmig gestaltet ist, so daß sich keine Gasblasen in diesem Bereich daran festsetzen können.

## Patentansprüche

1. Verfahren zur Herstellung der homogenen Verbleiung eines vorzugsweise aus Kupfer bestehenden, verzinnten und mit reduzierender Flamme vorgewärmten Trägers für eine aus gewalztem Blei bzw. Bleilegierungen gebildete Anodenplatte für Elektrolyseanlagen, wobei der Träger in eine Gießform eingelegt und eine aus Blei bzw. Bleilegierung bestehende Schmelze am Träger angegossen wird, dadurch gekennzeichnet, daß der Träger auf die Fließtemperatur des Zinns vorgewärmt und die Gießform mittels reduzierter Flamme vorgewärmt wird und daß die aus gewalztem Material bestehende Anodenplatte mit einem ihrer Randbereiche in den Blei- bzw. Bleilegierungsüberzug des Trägers miteingegossen wird.

2. Verfahren nach Anspruch 1, dadurch gekennzeichnet, daß der einzugießende, vorzugsweise keilförmig gestaltete Randbereich der Anodenplatte einige Millimeter über der gegenüberliegenden Fläche des Trägers beim Eingießen gehalten wird.

## Claims

1. A process for producing the homogeneous lead-coating of a tin-plated backing for an anode plate formed from rolled lead or lead alloys for electrolysis plants, which backing has been pre- heated with a reducing flame and which is preferably made of copper, the backing being placed in a casting mould and a molten mass consisting of lead or lead alloy is poured over the backing, characterised in that the backing is preheated to the flow temperature of the tin and the casting mould is pre-heated by means of a reduced flame, and that the anode plate which is made of rolled material is cast with one of its edge regions into the lead or lead alloy coating of the backing.

2. A process according to Claim 1, characterised in that the edge region of the anode plate which is to be cast in and is preferably wedge- shaped is kept several millimetres above the opposite surface of the backing upon casting.

## Revendications

1. Procédé de fabrication d'un plombage homogène sur un porteur, de préférence en cuivre, étamé et préchauffé par une flamme réductrice, d'une plaque d'anode en plomb ou en alliages de plomb laminé destinée à des installations d'électrolyse, le porteur étant introduit dans un moule de coulée et du plomb fondu ou un alliage de plomb fondu étant versé sur le porteur, caractérisé en ce qu'il consiste à préchauffer le porteur à la température de fluidité de l'étain et à préchauffer le moule de coulée au moyen d'une flamme réductrice et à sceller la plaque d'anode en matériau laminé, par l'une de ses régions d'extrémité, dans le revêtement de plomb ou d'alliage de plomb du porteur.

2. Procédé suivant la revendication 1, caractérisé en ce que la région marginale de la plaque d'anode, qui est à sceller et qui, de préférence, est cunéiforme, est maintenue à quelques millimètres au-dessus de la surface opposée du porteur, lors du scellement.
